# EUROPÄISCHE PATENTSCHRIFT

(11) **EP 0 071 086 B1**
(45) Veröffentlichungstag und Bekanntmachung des Hinweises auf die Patenterteilung: **28.03.1984**
(21) Anmeldenummer: 82106302.1
(22) Anmeldetag: 14.07.1982
(51) Int. Cl.: D01D 5/40, D01D 5/18

(54) **Verfahren zur Herstellung von Bindefasern aus Polymerisatdispersionen**
Process for the preparation of binding fibres from polymer dispersions
Procédé pour la fabrication de fibres liantes à partir de dispersions de polymères

(30) Priorität: 22.07.1981 DE 3128871
(43) Veröffentlichungstag der Anmeldung: 09.02.1983
(73) Patentinhaber: BASF Aktiengesellschaft, 67063 Ludwigshafen (DE)
(72) Erfinder: Bung, Richard, Dr., D-6700 Ludwigshafen (DE); Distler, Dieter, Dr., D-6704 Mutterstadt (DE); Gans, Karl, D-6700 Ludwigshafen (DE); Schreyer, Gerold, D-6700 Ludwigshafen (DE); Welzel, Gerhard, Dr., D-6800 Mannheim (DE)

## Beschreibung

Die Erfindung betrifft ein Verfahren zur Herstellung von Bindefasern, insbesondere für die Herstellung von Faservliesen nach dem Nassverfahren durch Zusammenbringen von bestimmten Polymerisatdispersionen, die anionische oder nichtionische Dispergiermittel enthalten, mit kationische Fällmittel gelöst enthaltenden wässrigen Lösungen unter mechanischen Bedingungen die eine Faserbildung der gefällten Polymerteilchen bewirken.

Zur Herstellung von Bindefasern ist eine Reihe von Verfahren bekannt. Nach der US-A-2 988 782 und zahlreichen Folgepublikationen, von denen vor allem die DE-B-23 26143 hervorgehoben werden soll, werden Polymerisate in einem Lösungsmittel gelöst, und die erhaltenen Lösungen in einem das Polymerisat nicht lösendem Lösungsmittel unter Einwirkung von Scherkräften gefällt, wobei die gefällten Polymerisatteilchen zerfasert werden. Hierbei entstehen, insbesondere wenn man besondere spezielle Bedingungen, wie sie die DE-B-2326143 lehrt, einhält, sehr kurze dünne Fäserchen, die üblicherweise auch «Fibrillen» genannt werden. Mit solchen Fibrillen kann man direkt z.B. synthetische Spezialpapiere herstellen. Zur Verfestigung von Faservliesen, wozu man Bindefasern benötigt, sind derartige Fibrillen jedoch nicht in allen Fällen geeignet, da sie zu kurze und zu stark verästelte Strukturen aufweisen. Hierfür benötigt man längere und dünnere Fasern.

Aus der DE-B-21 59871 ist bekannt, dass man bestimmte anionische Polymerisatdispersionen zu längeren Bindefasern verarbeiten kann, wenn man die Dispersionen in dünnem Strahl zu einer wässrigen kationischen Polymerisatlösung gibt, wodurch eine faserförmige Ausfällung der Polymerisatteilchen bewirkt wird. Gemäss dieser Publikation müssen als anionisch dispergierte Polymerisate solche verwendet werden, deren Glasübergangstemperaturen zwischen +25°C und -52°C liegen. Diese Bedingungen führen aber zu recht kurzen Fasern oder besser Fibrillen, deren Länge im Beispiel 1 der letztgenannten Publikation mit maximal 500 11m angegeben ist.

Das Ziel der Erfindung besteht in der Auffindung eines Verfahrens, das es gestattet, in einfacher Weise Polymerisatdispersionen von verschiedener chemischer Herkunft sowohl zu Fibrillen als auch zu dünnen mindestens mehrere Millimeter langen Fasern, die sich als Bindefasern für die Verfestigung von Faservliesen eignen, zu verarbeiten, und vor allem auch solche Dispersionen, deren Polymerisatteilchen höhere Intrinsic-Viskositäten aufweisen.

Dieses Ziel wurde überraschenderweise mit einem Verfahren erreicht, wie es gemäss den Patentansprüchen definiert ist.

Das Prinzip der Erfindung besteht darin, anionische oder nichtionische Polymerisatdispersionen einzusetzen, deren rheologisches Verhalten derart ist, dass sie fadenziehende Eigenschaften besitzen (nicht-Newton'sches Verhalten). Ein derartiges Prinzip war bisher noch nicht bekannt; es wurden vielmehr niedrigviskose, nicht fadenziehende Dispersionen eingesetzt.

Als für die Durchführung des Vefahrens geeignete Dispersionen sind a) solche geeignet, die unter den Bedingungen der Fällung und Faserbildung verdicken. Es sind dies vor allem solche, die in der DE-A-3025562, auf die hier ausdrücklich Bezug genommen wird, beschrieben sind.

Derartige Dispersionen haben innerhalb eines bestimmten Konzentrationsbereichs ein dilatantes Fliessverhalten; sie verdicken unter einer bestimmten mechanischen Belastung, d.h. mit zunehmender Scherung nimmt ihre Viskosität zu, ohne dass dabei eine messbare Zeitabhängigkeit vorliegt.

Dieses Verhalten wird durch eine spezielle Polymerisationstechnik unter Verwendung definierter Ausgangsmonomerer gewährleistet. Man polymerisiert 1 bis 10 Gew.% - bezogen auf die gesamten Monomeren - an a,ß-monoolefinisch ungesättigten Mono- oder Dicarbonsäuren mit 3 bis 5 Kohlenstoffatomen mit anderen monoolefinisch ungesättigten Monomeren und gegebenenfalls bis zu 5 Gew.% mehrfach ungesättigten Monomeren in Gegenwart üblicher anionischer oder nichtionischer Emulgiermittel, radikalbildenden Initiatoren und ggf. von Reglern. Hierbei werden die Monomeren in wässriger Emulsion unter gleichzeitigem Agglomerieren bei nur partiellem Verschmelzen der zunächst entstandenen Polymerteilchen mit einem Durchmesser von 5 bis 200 nm bei einer Temperatur polymerisiert, die nahe der Glasübergangstemperatur der entstehenden Copolymerisate liegt. Anschliessend stellt man den Festgehalt der wässrigen Dispersion auf 35 bis 55 Gew.% und den pH-Wert auf 3 bis 5 ein.

Näheres über die Reaktionsbedingungen und bevorzugten Ausführungsformen kann der oben erwähnten DE-A-3025562 entnommen werden.

Wesentlich dafür, dass die Dispersion dilatant ist, und ihre Dilatanz dem erfindungsgemässen Verfahren genügt, sind derAnteil an den einzupolymerisierenden a,ß-monoethylenisch ungesättigten Mono- und/oder Dicarbonsäuren und der oben angegebene Feststoffgehalt.

Die Carbonsäuren sind zu 1 bis 10, vorzugsweise 2 bis 10 Gew.% - bezogen auf Feststoffgehalt einpolymerisiert.

Der Feststoffgehalt der Dispersionen liegt in einem Bereich, dass eine Scherverdickbarkeit dieser Dispersion bewirkt wird, die einer kritischen Schergeschwindigkeit von 0,5 bis 500, vorzugsweise 10 bis 400 sec-¹ entspricht. Dies entspricht vorzugsweise einem Feststoffgehalt von 45 bis 50 Gew.%.

Andere monoolefinisch ungesättigte Comonomere, die zur Herstellung der dilatanten Dispersionen eingesetzt werden, sind ganz allgemein solche, die für sich allein polymerisiert wasserunlösliche Homopolymerisate ergeben, und die mit den Carbonsäuren copolymerisierbar sind. Als solche kommen alle die in der erwähnten älteren Anmeldung genannten in Betracht, vorzugsweise Methacrylsäureester, Acrylsäureester mit jeweils Cᵢ- bis C₄-Alkanolen und Styrol sowie deren Gemische. Diese sind je nach dem Anteil an den ungesättigten Carbonsäuren zu bis zu 99 Gew.% einpolymerisiert. Besonders bevorzugt sind Terpolymerisate aus 2 bis 10 Gew.% an den Carbonsäuren, bis zu 90 Gew.% an (Meth)acrylsäurepropyl-oder -n-Butylester und bis zu 90 Gew.% an Styrol oder Methacrylsäuremethylester. Ausserdem können noch bis zu 5 Gew.%, vorzugsweise bis zu 3 Gew.% an olefinisch mehrfach ungesättigten Monomeren, welche eine Vernetzung der Polymerisate bewirken, einpolymerisiert sein, z.B. Divinylbenzol oder Divinylethylenharnstoff.

Die Dispersionen b, die erfindungsgemäss ebenfalls zu Fibrillen oder längeren Fasern verarbeitet werden können, enthalten als Verdikkungsmittel (Co)-Polymerisate verschiedenster chemischer Herkunft sowie auch Polykondensationsprodukte. Den Copolymerisaten liegen bevorzugt folgende Comonomere zugrunde:

(Meth)acrylsäure, (Meth)acrylsäure-C₁- bis C₄-Alkylester, (Meth)acrylnitril, Styrol, Vinylchlorid, Vinylidenchlorid, Vinylester von C₁- bis C₅-ungesättigten Carbonsäuren Butadien, ggf. vernetztend wirkende Comonomere, wie Divinylbenzol oder N-Methylol(meth)-Acrylamid.

Als Polykondensate kommen z.B. solche in Betracht, die sich von Urethanen, Diisocyanaten, Terephthalsäure und mehrwertigen aromatischen oder aliphatischen Alkoholen ableiten. Letztere Polykondensationsprodukte liegen im allgemeinen als Sekundärdispersionen vor.

Bevorzugt setzt man 40 bis 55 gew.%ige wässrige anionische oder nichtionische Emulgatoren enthaltende Dispersionen von Copolymerisaten aus Acrylnitril, Butadien, n-Methylol(meth)acrylamid, n-Butylacrylat, Styrol, (Meth)acrylsäuremethylester, Vinylidenchlorid, (Meth)acrylsäure, Acrylsäuremethylester, Vinylchlorid, Vinylpropionat oder, wenn man von den erwähnten Polykondensationsprodukten Gebrauch machen will, spezielle Polyurethane ein.

Die Dispersionen b) erhalten erfindungsgemäss 0,05 bis 10 Gew.% - bezogen auf die Dispersion - an hochmolekularen wasserlöslichen Verdickungsmitteln, wie sie anspruchsgemäss definiert sind. Bevorzugt wählt man Prozentsätze von 0,2 bis 5 Gew.% an den Verdickungsmitteln.

Als Verdickungsmittel kommen erfindungsgemäss Poly(meth)acrylsäure und Copolymerisate der (Meth)acrylsäure in Form ihrer Alkalimetallsalze, Polyacrylamid oder Polyethylenoxid in Betracht, deren Molgewicht zweckmässigerweise grösser als 10⁶, vorzugsweise 2 bis 10x10⁶ ist. Ganz besonders eignen sich lineare oder kaum verzweigte Polymerisate.

In beiden Fällen a) und b) erfolgt die Faserbildung durch Fällung der Dispersionen in wässrigen Lösungen kationischer Fällmittel. Diese Fällmittel können hoch- oder niedermolekular sein, und es seien beispielsweise Polyamidoamin-Epichlorhydrin-Harze, die mit Phosphorsäure neutralisiert sind, neutralisiertes Polyethylenimin und auch Alkylarylammoniumsalze, wie Trimethylbenzylammoniumchlorid genannt. Die wässrigen Lösungen der Fällmittel sind 0,5 bis 10, bevorzugt 1 bis 5 gew.%ig.

Die Fällung erfolgt durch einfaches Vereinigen der Dispersionen mit den kationischen Fällbädern unter Verwendung von geeigneten Einrichtungen, die eine optimale Faserbildung bewirken.

Dies kann mittels mechanischer Einrichtungen, wie Tromben oder Drehtellerzerteilern mit rotierendem Fällungsmittelfilm erfolgen.

Spezielle Einrichtungen sind im folgenden aus den Abbildungen 1 und 2 ersichtlich.
a) Trombe (Fig. 1). Durch den Rührer 7 und das durch die Dosiervorrichtung 10 einströmende Fällungsmittel wird im Einzugstrichter 4 eine Trombe 3 und im Homogenisierungsraum 8 ein rotierendes Fällbad erzeugt. In Drehrichtung der Trombe wird aus einem Behälter mit nachgeschalteter Düse 1diePolymerisatdispersion in dünnem Strahl eingebracht. Der entstehende Dispersionsfaden 2 wandert in der Trombe spiralenförmig nach unten. Dabei wird durch Koagulation derfadenförmigen Dispersion die Oberfläche des Fadens zumindest teilweise fixiert. In der Wirbelkammer 5 und im Ringspalt 6 wird der koagulierte Dispersionsfaden zu Bindefasern bzw. Fibrillen verwirbelt. Im Homogenisierungsraum 8, im rotierenden überlaufenden Fällbad, werden die entstandenen Fasern bzw. Fibrillen durch endgültiges Koagulieren fixiert und in den Abflussraum 9 transportiert. Je nach Umdrehungszahl und Form des Rührers, dem Druck in der Düse und der Breite des Walzenspaltes, entstehen Fasern mit unterschiedlichen Längen, ggf. Fibrillen, mit mehr oder weniger starken Verästelungen an der Oberfläche und den Enden.
b) Drehtellerzerteiler (Fig. 2). Der abgebildete Apparat besteht im wesentlichen aus dem Drehteller 12, Koagulationstrichter 11, dem Phasentrennungsapparat 16 und dem Fällungsmittelvorlagebehälter 15.

Bei der Herstellung von Bindefasern bzw. Fibrillen wird die Dispersion zentral auf den Drehteller 12 aufgebracht und je nach Drehzahl des Tellers und zugeführter Dispersionsmenge in Fasern zerstäubt. Die rotierenden, radial abgeschleuderten noch flüssigen Fasern tauchen in den ebenfalls rotierenden Fällungsmittelfilm 13 und werden fixiert bzw. koaguliert. Der Fällungsmittelfilm wird durch Zentrifugalkräfte des rotierenden und sich nach oben öffnenden Trichters erzeugt.

Durch die Wahl unterschiedlicher Drehrichtungen und -geschwindigkeiten von Drehteller 12 und Koagulationstrichter 11 kann ein «weicher» (gleichsinnige Drehung) oder «harter» (gegensinnige Drehung) Aufprall auf den Fällungsmittelfilm eingestellt werden. Damit kann die Fasergeometrie nochmals in signifikanter Weise verändert werden. So können z.B. die Fasern in Länge, Dicke und Form variiert werden. Die verschiedenen Drehzahlen und -richtungen können durch die Motoren 18 und 19 eingestellt werden. Durch die Höhenverstellung des Drehtellers 12 gegenüber dem Koagulationstrichter 11 kann deren Ringspalt und damit die Flugzeit der Fasern eingestellt werden, wodurch die Fasergeometrie aufgrund der Oberflächenspannung und des Verdickungsgrades der Dispersion zusätzlich verändert werden kann.

Die fixierten Fasern werden mit dem Fällungsmittelfilm als Suspension nach oben transportiert und am Trichterrand in die Auffangrinne 14 abgeschleudert. Nach Durchgang durch einen üblichen Phasentrennungsapparat 16 erhält man die Fasermasse mit einer verbleibenden Restfeuchte an Fällungsmitteln. Das gereinigte Fällungsmittel wird in den Vorlagebehälter 15 geleitet und von dort wieder dem Koagulationstrichter 11 zugeführt. Die umlaufende Fällungsmittelmenge kann durch die geostatische Höhe des Vorlagebehälters 15 gegenüber dem Koagulationstrichter 11 variiert werden.

### Beispiel 1

Aus 220 Gew.teilen einer 45%igen Polymerdispersion auf der Basis von Butylacrylat/Acrylnitril/Methylolacrylamid im Verhältnis 73:24:3 und einer Mischung aus 18 Gew.teilen Wasser, 1,5 Gew.teilen einer 25%igen Natriumpolyacrylat-Lösung und 0,5 Gew.teilen einer 25%igen Polyacrylamid-Lösung wurde eine fadenziehende Polymerdispersion hergestellt. Mittels einer Düse von 2 mm Durchmesser, 0,2 bar Druck und 200 mm Entfernung von der Düse zur Trombenoberseite wurde die fadenziehende Polymerdispersion in die Drehrichtung derTrombe des Fällbades aus98 Gew.teilen Wasser und 2 Gew.teilen einer 30%igen Polyethylenimin-Lösung gespritzt. Der durch Koagulation entstehende Dispersionsfaden wandert mit einer mittleren Umfangsgeschwindigkeit von ca. 7 m/s spiralenförmig in Drehrichtung an der Oberfläche derTrombe nach unten. In der Wirbelkammer und im Ringspalt wird der koagulierte Dispersionsfaden zu Bindefasern verwirbelt. Durch das rotierende Fällbad werden die entstandenen Fasern in den Abflussraum transportiert. Sie haben eine durchschnittliche Länge von 3 bis 5 mm und einen mittleren Durchmesser von 0,5 bis 1 mm bei einer Entwässerungszeit von ca. 1,1 Minuten. Ihre Oberflächen sind überwiegend glatt und ihre Enden teilweise verästelt.

### Beispiel 2

Aus 250 Gew.teilen einer 40%igen Polymerdispersion auf der Basis von Polyester/Polyurethan im Verhältnis 55:26 und einer Mischung aus 1,5 Gew.teilen einer 25%igen Polyacrylamid-Lösung und 0,5 Gew.teilen einer 25%igen Natriumpolyacrylat-Lösung wurde eine fadenziehende Polymerdispersion hergestellt. Aus dieser fadenziehenden Polymerdispersion wurden analog den Verarbeitungsdaten von Beispiel 1 in dem Fällbad aus 97,5 Gew.teilen Wasser und 2,5 Gew.teilen einer wässrigen 20%igen Lösung von Polyamidoamin-Epichlorhydrinharz Bindefasern hergestellt. Diese Fasern haben eine durchschnittliche Länge von 1 bis 2 mm und einen mittleren Durchmesser von 0,3 bis 0,8 mm bei einer Entwässerungszeit von ca. 15 Minuten. Ihre Oberflächen sind überwiegend glatt und ihre Enden leicht verästelt.

### Beispiel 3

Aus 220 Gew.teilen einer 45%igen Polymerdispersion auf der Basis von Butadien/Acrylnitril/ Methylolacrylamid im Verhältnis 70:30:5 und einer Mischung aus 18 Gew.teilen Wasser und 2 Gew.teilen einer 25%igen Natriumpolyacrylat-Lösung wurde eine fadenziehende Polymerdispersion hergestellt. Aus dieser fadenziehenden Polymerdispersion wurden analog den Verarbeitungsdaten von Beispiel 1 in dem Fällbad aus 98 Gew.teiien Wasser und 2 Gew.teilen einer 30%igen Polyethylenimin-Lösung Bindefasern hergestellt. Diese Fasern haben eine durchschnittliche Länge von 2 bis 4mm und einen mittleren Durchmesser von 0,4 bis 0,6 mm bei einer Entwässerungszeit von ca. 1,33 Minuten. Ihre Oberflächen sind überwiegend glatt und ihre Enden leicht verästelt.

### Beispiel 4

Eine dilatante Polymerdispersion mit einer kritischen Schergeschwindigkeit von ca. 50 _{S}-¹ auf Basis von Butylacrylat/Styrol/Methacrylsäure/ Methacrilamid im Verhältnis 70:25:2:3 wurde analog den Verarbeitungsbedingungen von Beispiel 1 in dem Fällbad aus 99 Gew.teilen Wasser und 1 Gew.teil einer 25%igen Lösung aus Ethylacrylat/ Diethylamin-ethylacrylat zu Bindefasern verwirbelt. Die erhaltenen Fasern haben eine durchschnittliche Länge von 2 bis 5mm und einen mittleren Durchmesser von 0,5 bis 0,6 mm bei einer Entwässerungszeit von ca. 5,3 Minuten. Ihre Oberflächen sind überwiegend glatt und ihre Enden leicht verästelt.

### Beispiel 5

Aus 200 Gew.teilen einer 50%igen Polymerdispersion auf der Basis von Styrol/Butadien/ Acrylsäure im Verhältnis 74:25:1 und einer Mischung aus 12 Gew.teilen Wasser, 0,4 Gew.teilen Polyethylenoxid und 0,5 Gew.teilen einer 25%igen Natriumpolyacrylat-Lösung wurde eine fadenziehende Polymerdispersion hergestellt. Aus dieser fadenziehenden Polymerdispersion wurden analog den Verarbeitungsdaten von Beispiel 1 in dem Fällbad aus 98 Gew.teilen Wasser und 2 Gew.teilen einer 30%igen Polyethylenimin-Lösung Bindefasern hergestellt. Diese Fasern haben eine durchschnittliche Länge von 2 bis 5 mm und einen mittleren Durchmesser von 0,3 bis 0,4 mm bei einer Entwässerungszeit von 4,25 Minuten. Ihre Oberflächen sind meistens glatt und ihre Enden leicht verästelt.

### Beispiel 6

Die dilatante Dispersion aus Beispiel 4 wird in einem Drehtellerzerteiler mit dem Fällbad aus Beispiel 4 zu Bindefasern gefällt. Dabei wird die Dispersion zentral auf den Drehteller aufgebracht und von diesem fadenförmig in das Fällbad geschleudert. Der Drehteller hat eine Drehzahl von ca. 600 U min-¹, das gleichsinnig rotierende Fällbad eine Drehzahl von etwa 700 U min-^{1.} Der Abstand zwischen Drehtellerrand und Fällbad beträgt etwa 3 cm. Dabei entstehen Bindefasern mit einem Durchmesser von ca. 0,5 mm und einer Länge von 5 bis 12 mm.

## Patentansprüche

1. Verfahren zur Herstellung von Bindefasern durch Zusammenbringen von anionische oder nicht ionische Dispergiermittel enthaltenden Polymerisatdispersionen mit wässrigen Lösungen kationischer Fällmittel unter mechanischer Faserbildung, dadurch gekennzeichnet, dass man als Dispersionen solche einsetzt, die fadenziehende Eigenschaften haben, und die entweder a) eine unter Scherbeanspruchung zunehmende Viskosität aufweisen und daher unter den Bedingungen der Faserbildung selbst verdicken, oder b) als Verdickungsmittel 0,05 bis 10 Gew.% - bezogen auf die Dispersionen - an hochmolekularen Polymerisaten oder Copolymerisaten der (Meth)acrylsäure in Form ihrer Alkalimetallsalze, hochmolekularem Polyacrylamid und/oder hochmolekularem Polyethylenoxid zugemischt enthalten.

2. Verfahren nach Anspruch 1, dadurch gekennzeichnet, dass man Dispersionen a) einsetzt, die sich unter mechanischer Belastung einer kritischen Schergeschwindigkeit von 0,5 bis 500 sec-¹ verdicken.

3. Verfahren nach Ansprüchen 1 oder 2, dadurch gekennzeichnet, dass die Faserbildung in einer Trombe oder einem Drehtellerzerteiler mit rotierendem Fällungsmittel erfolgt.

## Claims

1. A process for the production of bonding fibers by combining a polymer dispersion, containing an anionic or nonionic dispersant, with an aqueous solution of a cationic precipitant, accompanied by mechanical formation of fibers, wherein the dispersion employed has thread- forming properties and either
a) has a viscosity which increases under shear stress and therefore thickens automatically un- derthe conditions of fiber formation, or
b) contains, as thickener, from 0.05 to 10% by weight, based on the dispersion, of a high molecular weight polymer or copolymer of acrylic or methacrylic acid in the form of its alkali metal salts, high molecular weight polyacrylamide and/or high molecular weight polyethylene oxide.

2. A process as claimed in claim 1, wherein there is used as dispersion a) one which thickens under mechanical load corresponding to a critical shearing rate of from 0.5 to 500 sec-¹.

3. A process as claimed in claim 1 or 2, wherein fiber formation is effected in a vortex or in a whirler fibrillator employing a rotating precipitant.

## Revendications

1. Procédé de fabrication de fibres de liaison par réunion de dispersions de polymère, contenant des dispersants anioniques ou non ioniques, avec des solutions aqueuses de précipitants cationiques, avec formation mécanique de fibres, caractérisé par le fait que l'on utilise, comme dispersions, celles qui ont des caractéristiques filamenteuses et qui, ou bien,
a) présentent une viscosité croissante sous contrainte de cisaillement et donc épaississent d'elles-mêmes dans les conditions de la formation de fibres, ou bien
b) contiennent, en mélange, en tant qu'épaississant, 0,05 à 10% en poids - rapportés aux dispersions - de polymères ou copolymères de poids moléculaire élevé de l'acide (meth)acrylique, sous forme de ses sels de métaux alcalins, du polyacrylamide à poids moléculaire élevé et/ou du polyéthylène-oxyde à poids moléculaire élevé.

2. Procédé selon la revendication 1, caractérisé par le fait que l'on utilise des dispersants a) qui épaississent sous contrainte mécanique d'une vitesse de cisaillement de 0,5 à 500 s-¹.

3. Procédé selon les revendications 1 ou 2, caractérisé par le fait que la formation de fibres s'opère dans une trombe ou un dispositif de fractionnement à plateau tournant avec un précipitant rotatif.
